# EUROPÄISCHE PATENTSCHRIFT

(11) **EP 0 757 110 B1**
(45) Veröffentlichungstag und Bekanntmachung des Hinweises auf die Patenterteilung: **04.10.2001**
(21) Anmeldenummer: 96109815.9
(22) Anmeldetag: 19.06.1996
(51) Int. Cl.: C21D 9/04, C21D 1/63

(54) **Verfahren zur Wärme-bzw. Vergütebehandlung eines Gleisteils**
Method for heat treating railway track elements
Procédé de traitement thermique de parties de voies ferrées

(30) Priorität: 28.06.1995 DE 19523542
(43) Veröffentlichungstag der Anmeldung: 05.02.1997
(73) Patentinhaber: BWG Butzbacher Weichenbau Gesellschaft mbH & Co. KG, D-35510 Butzbach (DE)
(72) Erfinder: Ratz, Gerhard, Ing., D-35428 Langgöns-Oberkleen (DE); Schmedders, Stefan, Dipl.-Ing., D-35510 Butzbach (DE)
(74) Vertreter: Stoffregen, Hans-Herbert, Dr. Dipl.-Phys. Patentanwalt

(56) Entgegenhaltungen:
- DE-A- 2 820 784
- DE-B- 1 508 415
- DE-C- 396 946
- DE-C- 582 957
- DE-C- 629 758
- DE-C- 826 304
- FR-A- 885 862
- US-A- 2 095 946

## Beschreibung

Die Erfindung bezieht sich auf ein Verfahren zur Vergütung eines Gleisteils, insbesondere Weichenteils wie Federzunge oder Herzstück über den ganzen Querschnitt, wobei das Gleisteil vorzugsweise entlang seiner Länge sich ändernde Querschnittsformen aufweist.

Ein Verfahren zum Wärmebehandeln von Schienen ist der WO 94/02652 zu entnehmen. Um ein unerwünschtes Aufhärten der wesentlich dünneren Stege zu vermeiden, wird die Schiene partiell in ein synthetische Zusätze aufweisendes Kühlmittelbad mit ihrem Kopf getaucht, wobei gleichzeitig der Schienenfuß mit Preßluft und/oder einem Wasser-Luftgemisch gekühlt wird. Mit einem solchen Verfahren können im Schienenkopf gewünschte Härte bzw. Härteverteilungen erzielt werden, da die Schiene über ihre gesamte Länge im Kopfbereich gleiche Querschnitte aufweist.

Um ein feinperlitisches Gefüge im Kopfbereich einer Schiene zu erzielen, wird nach der EP 0 088 746 A1 der Schienenkopf mittels eines Kühlmediums aus einer im Austenitgebiet liegenden Temperatur auf eine Temperatur abgekühlt, bei welcher die Perlitumwandlung abgeschlossen ist. Als Kühlmedium wird dabei Wasser mit synthetischem Kühlmittelzusatz wie Polyglykol verwendet. Ebenfalls aus der DE-C 582 957 ist ein Verfahren zum Vergüten von Eisenbahnschienen bekannt, bei dem allein der Kopf einmalig in eine Kühlflüssigkeit eingetaucht wird.

Um Gleisteile mit sich ändernden Querschnittsformen, insbesondere Weichenteile zu vergüten, um ein feinperlitisches Gefüge zu erzielen, ist es nach der DE 25 41 978 C3 bekannt, das Weichenteil mittels eines Brenners oder Induktors auf Austenitisierungstemperatur zu erhitzen und anschließend Preßluft nur von oben auf die auf dem Fuß stehenden Weichenteile zu blasen, wobei die Breite des Preßluftstrahls mindestens der Größe und Breite des Weichenteils entspricht. Nach Abschluß der Perlitumwandlung kann das Weichenteil zusätzlich mit Wasser abgeschreckt werden.

Aus der DE-C-262 970 sind ein Verfahren und eine Vorrichtung zur Erzielung verschiedener Härte- und Zähigkeitsgrade langgestreckter Gegenstände bekannt. Hierzu wird der Gegenstand durch verschiedene Bäder von Öl und Wasser hindurchgeführt.

Aus der DE-A 28 20 784 ist ein Verfahren zur Herstellung von Schienen zu entnehmen, bei dem der Schienenkopf gehärtet werden soll. Dabei besteht die Möglichkeit, die Schiene vollständig bzw. allein im Kopfbereich in eine Kühlflüssigkeit einzutauchen, die Zuschlagstoffe aufweist, um den Wärmeübergang von der Schiene auf das Bad zu steigern.

Um Überhöhungen von Eisenbahnschienen zu härten, wird nach der DE-C-826 304 vorgeschlagen, dass die Schiene allein im Bereich ihrer Überhöhung in Kühlflüssigkeit eingetaucht wird. Um gegebenenfalls entlang der Schiene einen sich ändernden Härteverlauf zu erzielen, besteht die Möglichkeit, die Schiene geneigt in eine Kühlflüssigkeit einzutauchen.

Um z. B. Vignolschienen oder Stangen zu härten, sieht die DE-C-396 946 vor, dass der zu härtende Gegenstand mehrfach in ein Kühlbad eingetaucht wird.

Der vorliegenden Erfindung liegt das Problem zugrunde, ein Verfahren der eingangs beschriebenen Art so weiterzubilden, daß Gleisteile insbesondere mit entlang ihrer Länge sich ändernden Querschnittsformen über den ganzen Querschnitt auf ein gewünschtes Gefüge wie vorzugsweise feinperlitische Ausbildung reproduzierbar vergütbar sind.

Das Problem wird erfindungsgemäß durch die Verfahrensschritte gelöst:
- Erwärmen und Halten des Gleisteils auf Austenitisierungstemperatur,
- Eintauchen des Gleisteils in ein mit Wasser mischbares synthetisches Medium enthaltendes Kühlmittelbad allein im Kopfbereich über eine Zeit t₁,
- anschließendes vollständiges Eintauchen des Gleisteils über eine Zeit t₂,
- anschließendes erneutes Eintauchen des Gleisteils allein in seinem Kopfbereich über eine Zeit t₃,
- anschließendes Herausnehmen des Gleisteils aus dem Kühlmittelbad,
- anschließendes Anlassen des Gleisteils und
- schließlich Kühlen des Gleisteils.

Durch die erfindungsgemäße Lehre erfolgt eine Vergleichmäßigung der Abkühlgeschwindigkeit über den Querschnitt des Gleisteils, wobei eine Anpassung an unterschiedliche Querschnittsformen dadurch erfolgt, daß das Gleisteil in zyklischer Folge abwechselnd bereichsweise bzw. vollständig und/oder geneigt in das Kühlmittel eingetaucht wird. Hierdurch bedingt erfolgt die gewünschte Vergleichmäßigung der Vergütung über den gesamten Querschnitt, so dass Spannungsunterschiede weitestgehend vermieden werden, ohne daß die Gefahr erwächst, daß eine unerwünschte Aufhärtung in den Bereichen des Gleisteils erfolgt, in dem im Vergleich zum Kopfbereich verringerte Querschnitte vorliegen.

Durch die erfindungsgemäße Lehre werden Schienenteile, insbesondere Weichenteile in ihren Fahrbereichen vergütet, wobei fertig bearbeitete Gleisteile wärmebehandelt werden. Nach der Vergütung ist es dann nur noch erforderlich, daß notwendige Bohrungen eingebracht werden oder zum Beispiel eine Federstelle gefräst wird.

Gegebenenfalls können die Laschenkammern unter anderem mit Ausgleichslaschen und/oder anorganischen Produkten wie Beton gefüllt werden, um in diesen kritischen Bereichen unerwünschte Abkühlungsgeschwindigkeiten des Gleisteils zu verhindern.

Zur gezielten Gefügeeinstellung folgt dem Abkühlungsprozeß eine Anlaßbehandlung.

Notwendige Richtprozesse werden zur Vermeidung von Spannungs- und Gefügeveränderungen bei erhöhten Temperaturen durchgeführt.

Insbesondere ist das erfindungsgemäße Verfahren für ein Weichenteil aus Schienenstahl der Güte 900A oder 1100A nach UIC-Bedingungen anwendbar. Zur Erzielung eines festgelegten wie feinperlitischen bzw. martensitischen Gefüges wird das Gleisteil auf Austenitisierungstemperatur T_{II} aufgeheizt, auf der Temperatur T_{II} über eine Zeit t_{II} gehalten, anschließend durch Eintauchen in ein Kühlmittelbad gesteuert abgekühlt, wobei das Gleisteil mehrfach sowohl bereichsweise allein mit seinem Kopfbereich als auch vollständig in das Kühlmittelbad eingetaucht wird, und anschließend bei einer Anlaßtemperatur T_{V} von etwa 400° C ≤ T_{V} ≤ 600° C über einen Zeitraum t_{V} von vorzugsweise 1 h ≤ t_{V} ≤ 3 h gehalten und gegebenenfalls sodann bei einer Temperatur T_{VI} ≤ T_{V}, vorzugsweise T_{VI} ≤ 300° C gerichtet. Insbesondere wird das Gleisteil bezüglich des zyklischen vollständigen bzw. partiellen Eintauchens in das Kühlmittelbad den Tauchschritten unterzogen:
a) Eintauchen des Gleisteils allein mit seinem Kopfbereich über eine Zeit t₁,
b) vollständiges Eintauchen des Gleisteils über eine Zeit t₂,
c) Eintauchen des Gleisteils allein mit seinem Kopfbereich über eine Zeit t₃ und anschließendes Herausnehmen des Gleisteils aus dem Kühlmittelbad oder vorheriges ein- oder mehrmaliges Wiederholen der Tauchschritte b) und c), wobei gegebenenfalls dem Tauchschritt a) ein vollständiges Eintauchen des Gleisteils in das Kühlmittelbad vorausgeht.

Dabei können zur gezielt gerichteten Abkühlung des Gleisteils über seinen gesamten Querschnitt die Eintauchzeiten t₁, t₃,...tₙ₋₂, tₙ derart ausgewählt werden, daß t₁ ≤ t₃ und/oder t₃ ≤ t₅ und/oder tₙ₋₂ ≤ tₙ ist, wobei insbesondere t₁ < tₙ ist. Hierdurch werden notwendige vorgegebene Gefüge reproduzierbar erreicht.

Insbesondere ist die erfindungsgemäße Wärme- bzw. Vergütebehandlung für ein Gleisteil aus Schienenstahl einer Güte wie S 1100V oder 900A oder 1100 nach UIC 860V anwendbar mit einer Richtanalyse von zum Beispiel
0,53 - 0,62 % C, 0,15 - 0,25 % Si, 0,65 - 1,1 % Mn, 0,8 - 1,3 % Cr, 0,05 - 0,11 % Mo, 0,05 - 0,11 % V, ≤ 0,02 P, wahlweise bis 0,025 Al, wahlweise 0,5 % Nb, Resteisen sowie übliche erschmelzungsbedingte Verunreinigungen.
oder
0,73 - 0,79 % C, 0,86 - 0,99 % Mn, 0,21 - 0,32 % Si, 0,07 - 0,025 % P, 0,08 - 0,022 % S, 0,02 - 0,14 % Cr und 0,000 % Nb sowie Resteisen und übliche erschmelzungsbedingte Verunreinigungen.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung von den Zeichnungen zu entnehmenden bevorzugten Ausführungsbeispielen.

Es zeigen:
- Fig. 1: ein Temperatur-Zeit-Diagramm einer Wärme- bzw. Vergütebehandlung einer Flügelschiene,
- Fig. 2: einen zeitlichen Verlauf eines Abschreckprozesses der Flügelschiene bei der Wärme- bzw. Vergütebehandlung nach Fig. 1,
- Fig. 3: ein Temperatur-Zeit-Diagramm einer Wärme- bzw. Vergütebehandlung eines geschweißten Herzstücks,
- Fig. 4: einen Abschreckprozeß des geschweißten Herzstückes während der Wärme-bzw. Vergütebehandlung gemäß Fig. 3 und
- Fig. 5 - 7: Prinzipdarstellungen einer teilweise bzw. vollständig in einem Kühlmittelbad eingetauchten Weichenzunge.

Um ein vorgegebenes wie feinperlitisches (Stahl der Güte 900A) oder martensitisches (Stahl der Güte S 1100V) Gefüge über die Gesamtlänge eines Gleisteils mit unterschiedlichen Querschnittsflächen durch Vergütung zu erreichen, wird das Gleisteil - vorzugsweise mehrere entsprechende Gleisteile gleichzeitig - vorzugsweise auf dem Kopf liegend über die gesamte Länge in einem zum Beispiel gasbeheizten Vergüteofen mit regelbarer Geschwindigkeit auf eine Austenitisierungstemperatur T_{II} aufgeheizt und über eine vorgegebene Zeit auf dieser Temperatur gehalten. Die Temperatur T_{II} kann im weiten Bereich der verwendeten Stahlmarke angepaßt werden. Temperaturen T_{II} zwischen in etwa 850° C und 900°C sind möglich.

Anschließend werden sämtliche Gleisteile dem Vergüteofen entnommen und es erfolgt ein gesteuertes Abtauchen der Gleisteile in einem dem Vergüteofen nachgestellten Abschreckbad, in dem sich ein mit Wasser mischbares synthetisches Kühlmedium befindet. Dabei werden die Gleisteile einem zyklischen Abkühlprozeß derart unterworfen, daß die Schienenteile abwechselnd bereichsweise bzw. vollständig in das Kühlmittelbad eingetaucht werden. Der Abkühlprozeß selbst ist durch Überwachung und Eingrenzung der Verfahrensparameter wie Konzentration und Temperatur des Abkühlmediums, Eintauchzyklus, Eintauchtiefe etc. bestimmt.

Nachdem durch das kontrollierte Abkühlen eine Umwandlung in ein vorgegebenes Gefüge über die gesamte Gleisteillänge erfolgt ist, werden sämtliche Gleisteile aus dem Kühlmittelbad entnommen und die Gleisteile werden erneut in einen Ofen gelegt, um eine Anlaßbehandlung durchführen zu können. Hierdurch werden alle Gefügeanteile, die gegebenenfalls querschnittsbedingt durch unterschiedliche Abkühlverhältnisse auftreten können, dem vorgegebenen Gefüge angepaßt. Anschließend kann ein Richten der Gleisteile aus der Anlaßwärme in einem Temperaturbereich abhängig von der Stahlmarke erfolgen. Dieser Temperaturbereich kann zum Beispiel knapp unterhalb von 300° C liegen.

Um das vorgegebene Gefüge zumindest im Fahrbereich, vorzugsweise über den gesamten Gleisteilquerschnitt zu erzielen, wird erfindungsgemäß ein geregelter Abschreckprozeß nachstehender Art durchgeführt, wodurch die Abkühlgeschwindigkeit des Gleisteils über seinen gesamten Querschnitt vergleichmäßigt wird. Um dies auch im Stegbereich der Gleisteile sicherzustellen, können in diesen paarweise Ausgleichslaschen angeordnet werden.

In den Fig. 1 und 2 soll das erfindungsgemäße Vergüteverfahren anhand eines geschweißten Herzstücks verdeutlicht werden. Das Herzstück bestand dabei aus Schienenstahl der Güte 900A nach UIC-Bedingungen.

Auch wenn gleichzeitig mehrere entsprechende geschweißte Herzstücke vergütet werden sollen, d.h. gleichzeitig aufgeheizt, abgeschreckt, angelassen und abgekühlt werden, wird nachstehend stets von einem Herzstück bzw. Gleisteil gesprochen.

In dem Temperaturzeitdiagramm der Fig. 1 soll durch die ansteigende Flanke I das Aufheizen des Gleisteils auf Austenitisierungstemperatur verdeutlicht werden. Nach Erreichen der Austenitisierungstemperatur wird das Gleisteil über einen vorgegebenen Zeitraum auf Austenitisierungstemperatur T_{II} gehalten, um sodann unmitelbar anschließend in einem Kühlmittelbad abgeschreckt zu werden, wodurch die gewünschte Umwandlung in das vorgegebene Gefüge erfolgt. Dieser Bereich ist in dem Diagramm nach Fig. 1 mit III gekennzeichnet. Anschließend erfolgt ein Anlassen (Flanke IV), um sodann das Gleisteil über einen Zeitraum T_{V}, der zum Beispiel 1-2 Stunden betragen kann, zu halten. Sodann erfolgt ein Abkühlen an ruhender Luft (fallende Flanke VI), wobei ein gegebenenfalls erforderliches Richten des Gleisteils erfolgen kann. Dieses kann in einem Temperaturbereich durchgeführt werden, der knapp unterhalb 300° C liegt.

Erfindungsgemäß wird das geschweißte Herzstück zyklisch teilweise bzw. vollständig in ein mit Wasser mischbares synthetisches Medium enthaltendes Kühlmittelbad (10) gezielt derart getaucht, daß eine gewünschte vergleichmäßigte Abkühlung mit dem Querschnitt des Herzstückes erfolgt.

Um die Zeitabfolge zu verdeutlichen, werden in Fig. 2 die Tauchzyklen durch eine durchgezogene Linie (120) symbolisiert, die in bezug auf die Herzstückquerschnittsdarstellungen (12), (14), (16), (18) derart verläuft, daß das Herzstück entweder nur in seinem Kopfbereich oder vollständig in dem Kühlmittelbad (10) eingetaucht ist. Die Querschnitte (12), (14), (16) und (18) sollen des weiteren verdeutlichen, daß das Herzstück stets über seine gesamte Länge ganz oder teilweise (Kopfbereich) in dem Kühlmittelbad (10) eingetaucht wird.

Bei dem durch die Fig. 1 und 2 dargestellten Ausführungsbeispiel wird das Gleisteil zunächst über einen Zeitraum t₁ nur mit seinem Kopfbereich eingetaucht. Über eine sich anschließende, jedoch kürzere Zeitspanne t₂ erfolgt ein vollständiges Eintauchen des Gleisteils. Sodann erfolgt ein teilweises Anheben des Gleisteils aus dem Kühlmittel über einen Zeitraum t₃ mit t₃ ≥ t₁, um erneut nur den Kopfbereich im Kühlmittelbad (10) zu kühlen. Es schließt sich ein Zeitraum t₄ an, in dem das Gleisteil vollständig eingetaucht ist, dem ein Eintauchen allein des Kopfbereichs über eine Zeitdauer t₅ ≥ t₃ folgt. Über eine Zeit t₆ mit vorzugsweise t₂ = t₆ > t₄ wird das gesamte Gleisteil in das Kühlmittel eingetaucht, um sodann über eine Zeitdauer t₇ nur mit seinem Kopfbereich im Kühlmittel zu verbleiben. Nach Ablauf der Zeitspanne t₇ wird das Gleisteil vollständig aus dem Kühlmittelbad (10) entnommen, um auf eine Temperatur Tᵥ zum Anlassen zu erwärmen und über einen Zeitraum tᵥ auf dieser Anlaßtemperatur Tᵥ gehalten zu werden. Dabei kann Tᵥ zwischen 400 und 550° C liegen. Der Zeitraum tᵥ kann 1 - 2 Stunden betragen. Dadurch entsteht das vorgegebene Gefüge und ein Spannungsausgleich über dem Querschnitt.

Anhand der Fig. 3 und 4 soll eine Vergütebehandlung einer Flügelschiene (22) aus einem Werkstoff S 1100V rein prinzipiell verdeutlicht werden, wobei bezüglich des Aufheizens auf Austenitisierungstemperatur, Halten auf Austenitisierungstemperatur, Anlassen und Abkühlen vom Prinzip her ein - wenn zeitlich und temperaturmäßig auch abweichender - Prozeß erfolgt, der dem entspricht, der anhand der Fig. 1 und 2 verdeutlicht wurde.

Auf das Gleisteil, d.h. im vorliegenden Fall der Flügelschiene (22) angepaßt, erfolgt jedoch eine abweichende zeitliche Abfolge des Abschreckens (Flanke III in Fig. 3), wie die Fig. 4 verdeutlicht.

So wird zunächst die Flügelschiene (22) zunächst über eine Zeitdauer t₀ vollständig in das Kühlmittelbad (10) eingetaucht, um sodann über eine der Zeitdauer t₀ entsprechende Zeit t₁ allein den Kopf im Kühlmittelbad (10) zu belassen. Es schließt sich dann über gleiche Zeitfolgen t₂ t₃ und t₄ das vollständige bzw. partielle Eintauchen der Flügelschiene (22) an, um sodann über einen im Vergleich zu den Zeiträumen t₀ bzw. t₁ bzw. t₂ bzw. t₃ bzw. t₄ erheblich längeren Zeitraum t₅ allein den Kopf der Flügelschiene (22) im Kühlmittelbad (10) zu belassen. Sodann erfolgt eine Entnahme aus dem Kühlmittelbad (10), um - entsprechend dem Verfahrensablauf nach Fig. 1 - die Flügelschiene (22) anzulassen. Anschließend erfolgt ein Abkühlen an ruhender Luft (Flanke VI), wobei ein Richten der Flügelschiene (22) erfolgen kann. Dieser Temperaturbereich kann knapp unterhalb von 300° C liegen.

Ist anhand der Fig. 1 - 4 verdeutlicht worden, daß die Gleisteile entweder nur in ihrem Kopfbereich oder vollständig in dem Kühlmittelbad (10) in bestimmter Zeitabfolge eingetaucht werden, so besteht - wie die Fig. 5 - 7 zeigen sollen - auch die Möglichkeit, ein Gleisteil wie zum Beispiel eine Weichenzunge (24) geneigt zur Oberfläche (26) des Kühlmittelbades (10) einzutauchen, um zusätzlich erheblich abweichenden Querschnittsflächen entlang der Weichenzunge (24) Rechnung zu tragen. So wird zum Beispiel nach Fig. 5 die Weichenzunge (24) im Bereich ihres Endes (28) stärker eingetaucht als im Bereich ihres Anfangs (30). Nach dem vollständigen Eintauchen (Fig. 6) erfolgt sodann ein erneutes Herausziehen der Weichenzunge (24) aus dem Kühlmittelbad (10), wobei der Anfang (30) der Weichenzunge (24) vollständig, deren Ende (28) jedoch noch innerhalb des Kühlmittelbades (10) verläuft. Ungeachtet dessen erfolgt jedoch eine Eintauchabfolge, die vom Prinzip her der der Fig. 2 und 4 entspricht.

## Patentansprüche

1. Verfahren zur Vergütung eines Gleisteils, insbesondere Weichenteils wie Federzunge oder Herzstück über den ganzen Querschnitt, wobei das Gleisteil vorzugsweise entlang seiner Länge sich ändernde Querschnittsformen aufweist,
**gekennzeichnet durch** die Verfahrensschritte:
- Erwärmen und Halten des Gleisteils auf Austenitisierungstemperatur,
- Eintauchen des Gleisteils in ein mit Wasser mischbares synthetisches Medium enthaltendes Kühlmittelbad allein im Kopfbereich über eine Zeit t₁,
- anschließendes vollständiges Eintauchen des Gleisteils über eine Zeit t₂,
- anschließendes erneutes Eintauchen des Gleisteils allein in seinem Kopfbereich über eine Zeit t₃,
- anschließendes Herausnehmen des Gleisteils aus dem Kühlmittelbad,
- anschließendes Anlassen des Gleisteils und
- schließlich Kühlen des Gleisteils.

2. Verfahren nach Anspruch 1,
**dadurch gekennzeichnet,**
**dass** ein mehrmaliges Wiederholen des aufeinanderfolgenden vollständigen Eintauchens des Gleisteils und des Eintauchens des Gleisteils allein in seinem Kopfbereich erfolgt.

3. Verfahren nach Anspruch 1,
**dadurch gekennzeichnet,**
**daß** das Gleisteil nach der Anlaßbehandlung vorzugsweise bei einer Temperatur T_{VI} wie 250 ≤ T_{VI} ≤ 300° C gerichtet wird.

4. Verfahren nach Anspruch 2,
**dadurch gekennzeichnet,**
**daß** bei mehrfachem zeitlich zueinander beabstandeten Eintauchen allein des Kopfbereiches des Gleisteils zu Beginn des Abkühlprozesses das Eintauchen des Kopfbereiches zeitlich kürzer als am Ende des Abkühlprozesses ist.

5. Verfahren nach einem der vorhergehenden Ansprüche,
**dadurch gekennzeichnet,**
**daß** allein das Eintauchen des Kopfbereichs des Gleisteils gerechnet vom Beginn des Abkühlprozesses an über Zeiträume t₁, t₃, t₅, t₇, tₙ₋₂, tₙ erfolgt, wobei t₁ ≤ t₃ und/oder t₃ ≤ t₅ und/oder tₙ₋₂ ≤ tₙ ist, jedoch insbesondere t₁ < tₙ ist.

6. Verfahren nach einem der vorhergehenden Ansprüche,
**dadurch gekennzeichnet,**
**daß** das Gleisteil in Längsrichtung betrachtet geneigt zur Kühlmittelbadoberfläche bereichsweise bzw. vollständig in das Kühlmittelbad getaucht wird.

7. Verfahren nach Anspruch 1, bestimmt für ein Weichenteil aus Schienenstahl der Güte 900A bzw. S 1100V bzw. 1100 nach UIC-Bedingungen.

8. Verfahren nach Anspruch 7,
**dadurch gekennzeichnet,**
**daß** vor dem vollständigen Abkühlen bei einer Temperatur T_{VI} gerichtet wird.

9. Verfahren nach Anspruch 8,
**dadurch gekennzeichnet,**
**daß** das Weichenteil auf Austenitisierungstemperatur T_{II} über eine Zeit t_{II} mit 10 min ≤ t_{II} ≤ 30 min und/oder bei einer Anlaßtemperatur T_{V} von in etwa 400° ≤ T_{V} ≤ 600° C über einen Zeitraum t_{V} von in etwa 1 h ≤ t_{V} ≤ 3 h gehalten wird und vorzugsweise bei einer Temperatur T_{VI} von in etwa 300° C gerichtet wird.

## Claims

1. Process for hardening a track part, in particular a point mechanism part such as flexible tongue or cross frog, over the entire cross-section, the track part preferably having changing cross-sectional shapes along it length, **characterised by** the process steps:
- heating the track part to and holding it at austenitising temperature,
- dipping the top region only of the track part in a coolant bath containing synthetic medium which can be mixed with water over a time t₁,
- subsequent complete dipping of the track part over a time t₂,
- subsequent repeated dipping of the top region only of the track part over a time t₃,
- subsequent removal of the track part from the coolant bath,
- subsequent annealing of the track part and
- finally, cooling of the track part.

2. Process according to claim 1, **characterised in that** complete dipping of the track part and dipping of the top region only of the track part is repeated several times in succession.

3. Process according to claim 1, **characterised in that** the track part is aligned after the annealing treatment, preferably at a temperature T_{VI} such as 250 ≤ T_{VI} ≤ 300°C.

4. Process according to claim 2, **characterised in that** with multiple dipping at intervals of the top region only of the track, the dipping of the top region is shorter at the start of the cooling process than at the end of the cooling process.

5. Process according to one of the preceding claims, **characterised in that** only dipping of the top region of the track part takes place calculated from the start of the cooling process over intervals t₁, t₃, t₅, t₇, tₙ₋₂, tₙ, wherein t₁ ≤ t₃ and/or t₃ ≤ t₅ and/or tₙ₋₂ ≤ tₙ, but in particular t₁ < tₙ.

6. Process according to one of the preceding claims, **characterised in that** the track part is partially or completely dipped into the coolant bath, at an inclination to the coolant bath surface as viewed in the longitudinal direction.

7. Process according to claim 1, intended for a point mechanism part made of rail steel of 900 A or S 1100 V or 1100 grade to UIC requirements.

8. Process according to claim 7, **characterised in that** the track part is aligned at a temperature T_{VI} before complete cooling.

9. Process according to claim 8, **characterised in that** the point mechanism part is held at austenitising temperature T_{II} over a time t_{II} where 10 min ≤ t_{II} ≤ 30 min and/or at an annealing temperature T_{V} of approximately 400° ≤ T_{V} ≤ 600°C over a period t_{V} of approximately 1 h ≤ t_{V} ≤ 3 h and is preferably aligned at a temperature T_{VI} of approximately 300°C.

## Revendications

1. Procédé de traitement thermique d'une pièce de voie, notamment d'une pièce d'aiguillage tel que la lame flexible ou le coeur de croisement, dans toute sa section, la pièce de voie de préférence ayant des formes de section variables suivant sa longueur,
**caractérisé en ce qu'**
- on chauffe et on maintient la pièce à la température d'austénitisation,
- on plonge la pièce dans un bain de refroidissement contenant un milieu synthétique miscible à l'eau, l'immersion concernant seulement la tête pendant une durée (t₁),
- puis on immerge complètement la pièce de voie pendant une durée (t₂),
- ensuite on fait une nouvelle immersion de la pièce uniquement de sa tête pendant une durée (t₃),
- puis on extrait la pièce du bain de refroidissement,
- ensuite on fait revenir la pièce et
- finalement on refroidit la pièce.

2. Procédé selon la revendication 1,
**caractérisé en ce qu'**
on répète plusieurs fois l'immersion complète de la pièce suivie de l'immersion de la seule tête de la pièce.

3. Procédé selon la revendication 1,
**caractérisé en ce qu'**
on dresse la pièce après un traitement de revenu, de préférence à une température T_{VI}, telle que 250 ≤ T_{VI} ≤ 300°.

4. Procédé selon la revendication 2,
**caractérisé en ce qu'**
on immerge plusieurs fois de manière successive avec intervalle, seulement la tête de la pièce et au début de l'opération de refroidissement, l'immersion de la tête est plus brève qu'à la fin de l'opération de refroidissement.

5. Procédé selon au moins l'une quelconque des revendications précédentes,
**caractérisé en ce que**
seulement l'immersion de la tête de la pièce, à compter du début de l'opération de refroidissement, se fait pendant des durées t₁, t₃, t₅, t₇, tₙ₋ ₂, tₙ, avec t₁ ≤ t₃ et/ou t₃ ≤ t₅ et/ou tₙ₋₂ ≤ tₙ, avec toutefois notamment t₁ < tₙ.

6. Procédé selon l'une quelconque des revendications précédentes,
**caractérisé en ce que**
la pièce, considérée dans la direction longitudinale, est immergée de manière inclinée dans le bain d'agent de refroidissement, par rapport à la surface du bain, par zones ou complètement.

7. Procédé selon la revendication 1,
**caractérisé en ce qu'**
il est destiné à une pièce de voie en acier ferroviaire de qualité 900A ou S 1100V ou 1100 selon les conditions UIC.

8. Procédé selon la revendication 7,
**caractérisé en ce qu'**
avant le refroidissement total on dresse à la température (T_{VI}).

9. Procédé selon la revendication 8,
**caractérisé en ce qu'**
on maintient la pièce à la température d'austénitisation T_{II} pendant une durée t₁₁ telle que 10 mn ≤ t₁₁ ≤ 30 mn et/ou pour une température de revenu T_{V} de l'ordre de 400° ≤ T_{V} ≤ 600°C pendant une durée t_{V} telle que 1 h ≤ tᵥ ≤ 3 h, et on redresse de préférence à une température T_{VI} d'environ 300°C.
